# EUROPÄISCHE PATENTSCHRIFT

(11) **EP 0 357 548 B1**
(45) Veröffentlichungstag und Bekanntmachung des Hinweises auf die Patenterteilung: **14.08.1991**
(21) Anmeldenummer: 89810553.1
(22) Anmeldetag: 20.07.1989
(51) Int. Cl.: D06P 1/22, D06P 3/60

(54) **Verfahren zum Färben und Bedrucken von cellulosischen Fasermaterialien mit Küpenfarbstoffen**
Method for dyeing and printing cellulosic fibrous materials with vat dyes
Procédé de teinture et d'impression de matières fibreuses cellulosiques avec des colorants de cuve

(30) Priorität: 29.07.1988 CH 2891/88
(43) Veröffentlichungstag der Anmeldung: 07.03.1990
(73) Patentinhaber: CIBA-GEIGY AG, 4002 Basel (CH)
(72) Erfinder: Marte, Walter, CH-9631 Ulisbach (CH); Rys, Paul, Prof. Dr., CH-8053 Zürich (CH)

(56) Entgegenhaltungen:
- BE-A- 686 620
- FR-A- 2 164 824
- Ullmanns Encyklopädie der technischen Chemie, 4. Aufl., Band 20, Seite 143

## Beschreibung

Die vorliegende Erfindung betrifft ein Verfahren zum Färben und Bedrucken von cellulosischen Fasermaterialien mit Küpenfarbstoffen in Gegenwart von Endiolen als Reduktionsmitteln und Alkali.

Das Färben und Bedrucken von cellulosischen Fasermaterialien mit Küpenfarbstoffen wird im allgemeinen in alkalischen Medien mit Natriumdithionit (Hydrosulfit) als Reduktionsmittel und in der Regel in Gegenwart erheblicher Mengen Komplexbildner durchgeführt. Hydrosulfit besitzt bereits beiniedriger Temperatur eine hohe Reduktionskraft, ist aber in alkalischer Lösung empfindlich gegen Sauerstoff. Durch Oxidation des Hydrosulfits entsteht Natriumsulfat, das sich nur unvollkommen aus den Farbabwässern wieder entfernen lässt. Abwässer mit hoher Sulfit/Sulfatlast sind korrosiv und können so z.B. Abwasserleitungen(Betonröhren) zerstören. Kommt es zu Sulfatablagerungen, so kann ferner durch anaeroben Abbau Schwefelwasserstoff entstehen. Problematisch ist ferner auch die Anwesenheit der Komplexbildner im Abwasser.

Es ist bereits versucht worden, Hydrosulfit als Verküpungs(Reduktions)Mittel für das Färben mit Küpenfarbstoffen ganz oder teilweise zu ersetzen.

So ist aus der FR-A-2164824 ein Verfahren zum Färben und Bedrucken von cellulosischen Fasermaterialien mit Küpen- oder Schwefelfarbstoffen bekannt, in dem als Reduktionsmittel Reduktone, u.a. auch Endiole, die sich in alkalischem Medium durch stark negative Redoxpotentiale auszeichnen, und chinoide Verbindungen als Oxidationsstabilisatoren eingesetzt werden. Weiterhin offenbart die BE-A-686620 ein ähnliches Verfahren, das in Gegenwart eines Aldehydsulfoxylates, insbesondere Formaldehydsulfoxylat, und einer farblosen, gesättigten Carbonylverbindung als Oxidationsstabilisator ausgeführt wird.

Die Untersuchungen zur Verküpung (Reduktion) von Küpenfarbstoffen, insbesondere von Indigo, mit Endiolen zeigten indessen nur unbefriedigende Resultate, insbesondere da die Verküpung nur unvollständig erfolgte und die erhaltenen Färbungen die hohen Anforderungen, z.B. bezüglich der Farbkonstanz und der Egalität, nicht erfüllen konnten.

Aufgabe der vorliegenden Erfindung war es daher, unter Vermeidung von Hydrosulfit als Verküpungsmittel, ein Verfahren zum Färben und Bedrucken cellulosischer Textilmaterialien mit Küpenfarbstoffen bereitzustellen, das bei möglichst vollständiger Verküpung zu Färbungen führt, die den gestellten hohen Anforderungen gerecht werden.

Es wurde nun gefunden, dass man die gestellte Aufgabe erfindungsgemäss dadurch lösen kann, dass man zur Reduktion der Küpenfarbstoffe zusätzlich geringe Mengen organischer, mit Wasser mischbarer (hydrophiler) Lösungsmittel einsetzt.

Gegenstand der vorliegenden Erfindung ist daher ein Verfahren zum Färben und Bedrucken von cellulosischen Fasermaterialien mit Küpenfarbstoffen in Gegenwart von Endiolen als Reduktionsmitteln und Alkali, dadurch gekennzeichnet, dass man zur Reduktion der Küpenfarbstoffe zusätzlich organische, mit Wasser mischbare Lösungsmittel aus der Gruppe der niedermolekularen Alkohole, Ketone, Ether, Acetale, Glykole, Glykolether, Thioglykole, Nitrile, Pyridine, Lactone, Lactame, Säureamide, Harnstoffe, Sulfone, Sulfoxide oder Alkanolamine einsetzt.

Insbesondere ist das erfindungsgemässe Verfahren zum Färben von cellulosischen Fasermaterialien mit Küpenfarbstoffen aus wässrig-alkalischen Färbeflotten und in Gegenwart von Endiolen als Reduktionsmittel dadurch gekennzeichnet, dass die Färbeflotten zusätzlich 0,1 bis 10 Gew.-% des mit Wasser mischbaren organischen Lösungsmittels enthalten.

Gegenstand der Erfindung sind ferner die wässrig-alkalischen Färbeflotten oder Druckpasten zur Durchführung des erfindungsgemässen Färbeverfahrens, Küpenfarbstoffzubereitungen (Stammküpen), aus denen die Färbeflotten/Druckpasten hergestellt werden können, sowie die verfahrensgemäss erhaltenen gefärbten und bedruckten (textilen) cellulosischen Fasermaterialien.

Unter Küpenfarbstoffe im Sinne der vorliegenden Erfindung sind ausser den indigoiden Farbstoffen, wobei Indigo selbst bevorzugt ist, auch anthrachinoide Farbstoffe und gegebenenfalls auch nicht vorreduzierte Schwefelfarbstoffe zu verstehen. Für Einzelheiten wird auf die Abschnitte Küpen- und Schwefelfarbstoffe (vat/sulphur dyes) im Colour Index (C.I.), Dritte Auflage, 1971, publiziert von der Society of Dyers and Colourists, verwiesen.

Die wässrig-alkalischen Flotten, in denen die Färbungen durchgeführt werden, sind stark alkalisch, d.h. sie weisen pH-Werte im Bereich von etwa 11 bis 14, vorzugsweise 12 bis 14 oder 13 bis 14, auf.

Die Einstellung der pH-Werte erfolgt in der Regel mit wässrigen Alkalimetallhydroxid-, insbesondere Natriumhydroxid- gegebenenfalls auch Kaliumhydroxidlösungen.

Zur Reduktion der Küpenfarbstoffe im erfindungsgemässen Verfahren werden Endiole eingesetzt. Es handelt sich dabei in der Regel um α-Hydroxycarbonylverbindungen, die sich durch eine stark reduzierende Wirkung in alkalischem Medium auszeichnen.

Typische, in alkalischem Medium Endiole (Endiolate) bildende Verbindungen sind im besonderen niedermolekulare (C₂-C₆) α-Hydroxyketone und α-Hydroxyaldehyde, wie z.B. Monohydroxyaceton, Dihydroxyaceton, Glykolaldehyd, Dihydroxybutanon, 2,3-Dihydroxyacrylaldehyd (Triose-Redukton), Ascorbinsäure, Cyclopentendiol-on (Reduktinsäure).

Besonders bevorzugt sind Mono- und Dihydroxyaceton.

Man verwendet die Reduktionsmittel im allgemeinen in Mengen von etwa 20 bis 100 Gew.-%, vorzugsweise 20 bis 80 Gew.-%, bezogen auf den Farbstoff.

Die für das erfindungsgemässe Verfahren infrage kommenden organischen Lösungsmittel sollen mindestens in den angegebenen Mengen von 0,1 bis 10, insbesondere von 0,1 bis 5 Gew.-%, in denen sie in den Färbebädern eingesetzt werden, mit Wasser mischbar sein, d.h. mit Wasser eine homogene Phase bilden.

Da man aber auch von sog. Stammküpen ausgehen kann, die nach entsprechender kontinuierlicher oder diskontinuierlicher Verdünnung die Färbebäder bilden, sollten die genannten Lösungsmittel bevorzugt in einer weitaus grösseren Menge noch mit Wasser mischbar sein, also etwas bis 50 Gew.-% (Bereich 0,1 bis 50 Gew.-%).

Es kommen sowohl protische als auch aprotische organische Lösungsmittel in Betracht, die nicht reduzierend wirken sollten. Insbesondere handelt es sich dabei um niedermolekulare Lösungsmittel, wie z.B.,
― C₁-C₄-Alkohole, wie z.B. Methanol, Ethanol, n-Propanol, iso-Propanol oder n-Butanol, wobei Methanol und iso-Propanol besonders bevorzugt sind;
― Ketone, wie z.B. Aceton, Methylethylketon, Diethylketon, 4-Hydroxy-4-methylpentanon-2 (Diacetonalkohol) und Cyclohexanon;
― Ether, wie z.B. Diisopropylether, Dioxan und Tetrahydrofuran;
― Acetale, wie z.B. Glykolformal und Glyzerinformal;
― Glykole und Glykolether, wie z.B. Ethylenglykol, Propylenglykol, Ethylenglykolmonomethyl-, -ethyl- oder -butylether, Diethylenglykolmonomethyl- oder -ethylether und Ethylenglykoldimethylether;
― Thioglykole, wie z.B. Thiodiglykol;
― Nitrile, wie z.B. Acetonitril;
― Pyridine, wie z.B. Pyridin und die Picoline (α, β, γ);
― Lactone, wie z.B. γ-Butyrolacton;
― Lactame, wie z.B. Pyrrolidon, N-Methylpyrrolidon und 1,5-Dimethylpyrrolidon;
― C₂-C₄ Alkanolamine, z.B. primäre, sekundäre oder tertiäre Alkanolamine, vorzugsweise Ethanolamin, Diethanolamin, Triethanolamin, n-Propanolamin oder iso-propanolamin;
― Säureamide niedriger Carbonsäuren oder anorganischer Säuren, wie z.B. Formamid, N,N-Dimethylformamid, Acetamid, N,N-Dimethylacetamid, Tris-(dimethylamido)-phosphat und Bis-(dimethylamido)-methanphosphat;
― Harnstoffe, wie z.B. N,N,N′,N′-Tetramethylharnstoff;
― Sulfone oder Sulfoxide, wie z.B. Sulfolan (Tetramethylensulfon), 3-Methylsulfolan und Dimethylsulfoxid.

Es können auch Gemische der genannten Lösungsmittel verwendet werden.

Das erfindungsgemässe Verfahren, das unter Verwendung einer Kombination von Endiolen als Reduktionsmittel und organischen, mit Wasser mischbaren Lösungsmitteln durchgeführt wird, ist praktisch für alle Färbe- und Druckverfahren mit Küpenfarbstoffen, insbesondere Indigo, geeignet.

Diese Verfahren können im Temperaturbereich von Raumtemperatur (15 bis 20°C) bis etwa 120°C, insbesondere 15 bis 80°C, durchgeführt werden. Die gute Stabilität der Reduktionsmittel im Vergleich mit dem relativ unbeständigen Hydrosulfit, erlaubt beim Arbeiten aus einem Färbebad, z.B. auf dem Jigger, auf der Haspelkufe, dem Kreuzspulfärbeapparat und dem Foulard den Einsatz deutlich geringerer Mengen an Reduktionsmitteln als bisher üblicherweise angewendet wurden. Aus dem gleichen Grund kann man auf den oben genannten Apparaten bei höheren Temperaturen färben als bisher, wodurch sehr egale Färbungen erhalten werden.

Das erfindungsgemässe Verfahren ist auch für kontinuierliche Färbeweise, z.B. als Pad-Steam-Verfahren oder als Kaltlagerverfahren geeignet. Beim Pad-Steam-Verfahren wird der Küpenfarbstoff (als Pigment) auf das Textilmaterial aufgebracht, dieses wird dann in der Regel zwischengetrocknet; anschliessend wird eine wässrige Flotte mit der Reduktionsmittel-/Lösungsmittel-Kombination aufgebracht und bei höheren Temperaturen, z.B. in einer Wasserdampfatmosphäre bei 100°C, entwickelt (reduziert) und dann wie üblich durch z.B. Spülen, Oxidieren und Seifen fertiggestellt.

Beim Pad-Steam-Verfahren mit Hydroxyaceton als Reduktionsmittel ergibt sich gegenüber dem bisher für dieses Verfahren verwendeten Dithionit eine Einsparung von mehr als 50 Gew.-% an Reduktionsmittel.

Gleiche Vorteile lassen sich auch erzielen, wenn man nach dem Kaltlagerverfahren arbeitet. Nach diesem Verfahren wird ein mit Küpen- oder Schwefelfarbstoff geklotztes Gewebe mit einer Reduktionsmittelflotte der angegebenen Zusammensetzung getränkt, das Gewebe aufgewickelt und einige Stunden bei Raumtemperatur gelagert, wobei die Reduktion und Fixierung des Farbstoff erfolgt. Anschliessend wird in üblicher Weise fertiggestellt.

Gegebenenfalls kann das erfindungsgemässe Verfahren auch als einbadiges Klotzverfahren durchgeführt werden, indem man eine wässrige Flotte, die den Küpenfarbstoff, Alkali, das Reduktionsmittel und das organische Lösungsmittel enthält, auf das Textilmaterial aufbringt und die Färbung durch Dämpfen oder Kaltlagern entwickelt und dann wie üblich fertigstellt.

Schliesslich kann das erfindungsgemässe Verfahren auch als Druckverfahren durchgeführt werden, z.B. als Zweiphasendruckverfahren durch Aufdrucken der Küpenfarbstoffe mit einer übliche Verdickungsmittel und Reduktionsmittel enthaltenden Druckpaste, Zwischentrocknen, Aufklotzen einer Lösungsmittel und Alkali enthaltenden Klotzflotte, und Entwickeln in einem für den Zweiphasendruck geeigneten Dämpfer, wobei auch hier wie üblich durch Spülen, Oxidieren und Seifen fertiggestellt wird.

Beim Direktdruckverfahren enthält die Druckpaste neben dem Farbstoff, Verdickungsmittel, Alkali, Reduktionsmittel und Lösungsmittel.

Die wässrigen Färbeflotten/Druckpasten zur Durchführung des erfindungsgemässen Färbeverfahrens aus einem Bad (einbadig) sind ein weiterer Gegenstand der vorliegenden Erfindung. Sie sind dadurch gekennzeichnet, dass sie den Küpenfarbstoff, ein Alkalimetallhydroxid, ein Endiol als Reduktionsmittel und 0,1 bis 10 Gew.-%, bezogen auf die Färbeflotte/Druckpaste, eines mit Wasser mischbaren organischen Lösungsmittel sowie weitere übliche Hilfsmittel enthalten.

Die Mengen an Farbstoff, Alkali und Reduktionsmittel in diesen Färbeflotten können innerhalb weiter Grenzen schwanken.

In der Regel beträgt die Farbstoffmenge, die abhängig von der gewünschten Farbtiefe ist, 0,1 bis 7 Gew.-%, bezogen auf das zu färbende Substrat.

Die Menge Alkali soll ausreichen, um einen pH-Wert im Bereich von 11 bis 14, vorzugsweise 12 bis 14 oder 13 bis 14, einzustellen.

Die Reduktionsmittelmenge beträgt etwa 0,01 bis 10 Gew.-%, bezogen auf das Gewicht der Färbeflotte.

Zur Herstellung der wässrigen Färbeflotten/Druckpasten, wie sie erfindungsgemäss verwendet werden, kann man (konzentrierte) Küpenfarbstoffzubereitungen ― und diese sind ein weiterer Gegenstand der vorliegenden Erfindung ― einsetzen, die nben dem Küpenfarbstoff, die genannten Reduktions- und Lösungsmittel, sowie gegebenenfalls auch übliche Hilfsmittel wie Dispergier- und Stellmittel, und Wasser enthalten.

Die Menge der Reduktionsmittel beträgt etwa 1 bis 2, vorzugsweise 1,4 bis 1,6 sog. Verküpungsäquivalente pro Aequivalent Farbstoff, wobei als Verküpungsäquivalent die Menge Reduktionsmittel angesehen werden soll, die eine ausreichende (vollständige) Verküpung sicherstellen kann.

Die Menge an Lösungsmittel wird so gewählt, dass nach der Herstellung der Färbeflotten die angegebene Menge von 0,1 bis 10 Gew.-% anwesend ist.

Die Wassermenge ist abhängig davon, ob es sich um feste, teigartige oder flüssige Küpenfarbstoffzubereitungen handelt.

Damit sie stabil bleiben, sind sie sauer oder neutral eingestellt. Unmittelbar vor ihrer Anwendung zur Herstellung der genannten Färbeflotten werden sie dann durch Zugabe geeigneter Alkalien alkalisch eingestellt (pH-Wert 11 bis 14) und gegebenenfalls mit Wasser verdünnt.

Die Verküpung der Küpenfarbstoffe kann während des eigentlichen Färbe/Druckverfahrens, aber auch getrennt davon durchgeführt werden (vorverküpte Farbstoffzubereitungen, die zur Herstellung von Färbeflotten oder Druckpasten eingesetzt werden können).

Nach dem erfindungsgemässen Verfahren kann man die (Vor)verküpung der Farbstoffe und das eigentliche Färben und Bedrucken von Textilmaterialien auch kontinuierlich miteinander verbinden, indem man die (stabilen) Zubereitungen mit den verküpten Farbstoffen direkt zum Färben und Bedrucken weiterverwendet

Die Stabilität der Küpenfarbstoffzubereitungen bzw. der Färbebäder/Druckpasten und damit ihre Anwendungseigenschaften können gegebenenfalls auch dadurch noch verbessert werden, dass man bei ihrer Herstellung aus den Suspensionen, die die schwerlöslichen Küpenfarbstoffe, ferner als weitere Komponenten Wasser, Alkohole, Reduktionsmittel, Tenside, Alkalimetallhydroxide und gegebenenfalls weitere übliche Zusätze enthalten, Ultraschall einsetzt. Man kann durch eine solche Ultrabeschallung Farbstoffzubereitungen oder Färbebäder oder Druckpasten erhalten, die eine wesentlich homogenere und feinkörnigere Verteilung der Küpenfarbstoffe aufweisen, wodurch gleichzeitig eine verbesserte Reduktion (höhere Konzentration des verküpten Farbstoffs) und damit auch eine höhere Farbstoffausbeute auf dem Substrat erreicht werden kann.

Die Einsatzmenge an Reduktionsmitteln und den übrigen Komponenten kann so generell verringert werden.

Man geht in der Regel so vor, dass man die Farbstoffsuspension zunächst rührt und dann die Farbstoffagglomerate mittels Ultraschall zerkleinert. Der Auflöse- und Verküpungsprozess für die Küpenfarbstoffe kann somit wesentlich verkürzt werden; es eröffnet sich damit wie angegeben auch die Möglichkeit, das Färbeverfahren mit den Küpenfarbstoffen kontinuierlich durchzuführen.

Die Ultraschallwellen, die verfahrensgemäss zur Anwendung gelangen, werden in einem üblichen Ultraschallgenerator erzeugt. Ihre Frequenz liegt im Bereich von 16 kHz und darüber, z.B. im Bereich von 18 bis 35, vorzugsweise 20 bis 25 kHz. Die aufzuwendende Ultraschallenergie hängt von der Art des Farbstoffs aber auch von den anderen Reaktionsbedingungen, wie Temperatur, Lösungsmittel, Korngrösse des Farbstoffs usw. ab. Normalerweise ist eine Energiemenge von 50 bis 100 Watt (5 bis 10 mkg/s) für Farbstoffpräparationen, wie sie in den nachfolgenden Beispielen verwendet werden, ausreichend.

Das erfindungsgemässe Verfahren zum Färben und Bedrucken mit Küpenfarbstoffen kann für cellulosische Fasermaterialien in den verschiedensten textilen Verarbeitungszuständen eingesetzt werden. So können z.B. Fasern, Fäden, Garne, Gewebe oder Gewirke aus vorzugsweise nativer und/oder regenerierter Cellulose, daneben aber auch Mischgewebe oder Mischgespinste, die zusätzlich einen Faseranteil aus weiteren natürlichen oder synthetischen Fasern, z.B. übliche Polyamid- oder Polyesterfasern, enthalten, gefärbt oder bedruckt werden. Soll der nichtcellulosische Faseranteil mitgefärbt werden, können die dafür geeigneten Farbstoffe (z.B. Säure- oder Dispersionsfarbstoffe) eingesetzt werden.

Mit dem erfindungsgemässen Verfahren werden überraschende Vorteile auf dem Gebiet des Färbens und Bedruckens von cellulosischen Textilfasermaterialien mit Küpenfarbstoffen, insbesondere Indigo, erreicht.

Genannt seien u.a. die gleichmässige und vollständige Reduktion der Küpenfarbstoffe (keine Ueberreduktion); die hohe Stabilität der reduzierten (verküpten) Farbstoffflotte ― keine Ausfällung des verküpten Farbstoffs bis in relativ hohe Konzentrationen ― was besonders wichtig bei der Verwendung von sog. Stammküpen ist, die eine ausreichend lange Standzeit (mehrere Stunden) aufweisen sollen. Das Färben in tiefen Farbtönen wird dadurch vereinfacht und man erhält egale Färbungen.

Weiter ist die Verbesserung der textilmechanischen Eigenschaften des gefärbten Textilfasermaterials aufgrund des niedrigen Salzgehalts in den Waschbädern (verringerte Salzablagerungen auf den Fasermaterialien), die einfache Dosierung der (flüssigen) Reduktions- und organischen Lösungsmittel und die gute Reproduzierbarkeit der Färbungen zu erwähnen.

Aus den Färbereiabwässern können die Farbstoffe (Indigo) gegebenenfalls in relativ einfacher Weise und ohne Störung durch einen zu grossen Salzgehalt zurückgewonnen werden, z.B. durch Ultrafiltration. In einer anschliessenden biologischen Reinigungsstufe können organische Bestandteile aus dem Abwasser entfernt und dieses so gereinigte Abwasser schliesslich wieder dem Färbeprozess zugeführt werden.

Die Möglichkeit, die Abwässer so zu reinigen und wieder zu verwenden, ergibt sich insbesondere aus der Tatsache, dass die Anwesenheit von Sulfiten/Sulfaten im Abwasser vermieden werden kann.

Man erreicht so eine deutliche Verringerung der Abwasserlast.

Schliesslich können auch die Lösungsmittel mindestens teilweise zurückgewonnen und wieder verwendet oder anderweitig genutzt werden.

In den nachfolgenden Beispielen wird die vorliegende Erfindung näher erläutert, ohne sie auf die Beispiele zu beschränken. Teile und Prozente beziehen sich auf das Gewicht. Die Temperatur ist in Celsiusgraden angegeben.

### Beispiel 1

Vorgereinigtes Baumwollgewebe wird in einen Jigger eingebracht, der eine Färbeflotte folgender Zusammensetzung enthält:

Die Temperatur der Flotte beträgt 50°C. Das Flottenverhältnis beträgt 1: 6.

Nach einer Färbezeit von 30 Minuten wird das Gewebe wie üblich oxidiert und geseift.

Man erhält eine egale tiefblaue Färbung mit guten Echtheiten.

Aus der nahezu erschöpften Flotte gewinnt man den Restfarbstoff mittels Ultrafiltration zurück und das Restabwasser kann direkt der biologischen Entsorgung zugeführt und gegebenenfalls wiederverwendet werden.

### Beispiel 2

Rohgarn wird mit einer Geschwindigkeit von 40 m/Minute kontinuierlich in einer entsprechenden Färbeanlage nach einem Stammküpenverfahren gefärbt. Die Stammküpe wird kontinuierliche in das Färbebad in einer Verdünnung von 1: 20 eingebracht. Die Stammverküpung erfolgt ausserhalb des Färbebades bei 50°C. Die Stammküpe hat die folgende Zusammensetzung:

Die Temperatur der Färbeflotte beträgt 40°C. Die Flottenaufnahme beträgt 60 Gew.-%.

Anschliessend wird wie üblich oxidiert und fertiggestellt.

Man erhält ein egal tiefblau gefärbtes Garn mit guten Allgemeinechtheiten.

Das während des Waschprozesses abgelöste Farbstoffpigment wird mittels einer Ultrafiltrationsanlage zurückgewonnen und das Permeat anaerob entsorgt.

### Beispiel 3

(a) Baumwollgarn auf Kreuzspulen aufgewickelt wird auf einem handelsüblichen Garnfärbeapparat bei einem Flottenverhältnis von 1: 12 in einem Bad folgender Zusammensetzung gefärbt: Die Temperatur der Flotte wird innerhalb von 15 Minuten von 20°C auf 60°C gesteigert und es wird während 30 Minuten bei dieser Temperatur gefärbt. Danach wird wie üblich gespült, oxydiert und fertiggestellt.
   Die Färbung ist durch eine gute Wickeldurchströmung und hohe Egalität gekennzeichnet.
(b) Beispiel (3a) wird wiederholt; bevor das Färbebad jedoch in den Garnfärbeapparat eingefüllt wird, wird es mit Ultraschall behandelt (22 kHz, 70 Watt, 55°C), wodurch die Verküpung des Farbstoffs beschleunigt und der Grad der Verküpung erhöht werden kann. Man erhält so eine verbesserte Farbstoffausbeute auf der Faser und erhält Färbungen mit grösserer Farbtiefe.
(c) Beispiel (3a) wird mit 10 Teilen des Farbstoffs der Formel C.I. Vat Blue 6 (C.I. Nr. 69825) wiederholt. Die Färbung weist ebenfalls eine gute Egalität und gute Echtheiten auf.

### Beispiel 4

(a) Baumwollgewebe wird auf einer handelsüblichen Jet-Anlage bei einem Flottenverhältnis von 1: 10 bei 60°C gefärbt. Das Ansetzen des Färbebades erfolgt ähnlich einem Stammküpenverfahren.
   Die Stammküpe hat die folgende Zusammensetzung: Die Verküpung erfolgt bei 60°C; die Stammküpe wird nach ca. 30 Minuten Reaktionsdauer im Verhältnis 1: 5 mit Wasser verdünnt, so dass der Methanolanteil im Färbebad nur noch ca. 4 Gew.-% beträgt. Die so verdünnte Flotte wird der Färbemaschine zugeführt und während 40 Minuten zirkuliert. Es tritt praktisch keine Schaumbildung auf. Anschliessend wird wie üblich oxydiert und fertiggestellt.
   Die erhaltene blaue Färbung zeichnet sich durch eine hohe Egalität aus.
(b) Beispiel (4a) wird mit 40 Teilen des Farbstoffs C.I. Vat Orange 29 wiederholt. Man erhält ebenfalls eine egale Färbung mit guten Allgemeinechtheiten.

### Beispiel 5

Ein Baumwollgewebe wird mit einer, einen nicht vorreduzierten Schwefelfarbstoff und Monohydroxyaceton enthaltenden Druckpaste bedruckt und getrocknet. Anschliessend erfolgt das Aufklotzen einer Alkali und Lösungsmittel enthaltenden wässrigen Lösung nachfolgender Zusammensetzung:

Anschliessend erfolgt eine Dämpffixierung mittels Sattdampf während 30 Sekunden, gefolgt vom Oxydations- und Spülprozess. Die Fertigstellung wird wie üblich durchgeführt.

Man erhält ein schwarz gefärbtes Baumwollgewebe mit guter Egalität.

Das Verfahren ist gekennzeichnet durch seine gute Reproduzierbarkeit in Bezug auf Farbstärke und Egalität. Ein weiterer Vorteil ist die hohe Pastenhaltbarkeit trotz der Anwesenheit des Reduktionsmittels.

### Beispiel 6

Vorgereinigtes Baumwollgewebe wird in einem Jigger gefärbt, der folgende Färbeflotte enthält:

Das Flottenverhältnis beträgt 1: 20, der pH-Wert 13,1. Nach einer Färbezeit von 45 Minuten wird das Gewebe wie üblich oxidiert und geseift.

Mit den in Tabelle 1 angegebenen Farbstoffen erhält man egale und echte Färbungen in den genannten Farbtönen.

Anstelle von Methanol kann man mit analogen Ergebnissen auch Ethanol, n-Propanol, iso-Propanol, n-Butanol, Aceton, Methylethylketon, Cyclohexanon, Diisopropylether, Dioxan, Tetrahydrofuran, Glycerinformal, Glykolformal, Ethylenglykol, Propylenglykol, Ethylenglykoldimethylether, Ethylenglykolmonomethyl-, -ethyl- oder -butylether, Diethylenglykolmonomethyl- oder -ethylether, Thiodiglykol, Acetonitril, Pyridin, γ-Butyrolacton, Pyrrolidon, N-Methylpyrrolidon, 1,5-Dimethylpyrrolidon, Formamid, N,N-Dimethylformamid, Acetamid, N,N-Dimethylacetamid, Tris-(dimethylamido)phosphat, Bis-(dimethylamido)-methanphosphat, N,N,N′,N′-Tetramethylharnstoff, Tetramethylensulfon, β-Methylsulfolan, Dimethylsulfoxid, Ethanolamin, Diethanolamin, Triethanolamin, n-Propanolamin oder Isopropanolamin einsetzen.

Anstelle von 100 Teilen wässriger Natriumhydroxidlösung (40%) kann man auch mit Färbeflotten arbeiten, die 50 Teile der genannten wässrigen Natriumhydroxidlösung enthalten.

### Beispiel 7

Baumwollgewebe wird auf einer handelsüblichen Jet-Anlage bei einem Flotten. verhältnis von 1: 10 bei 55 bis 60°C gefärbt. Das Ansetzen des Färbebads erfolgt ähnlich einem Stammküpenverfahren:

Die Stammküpe hat die folgende Zusammensetzung:

Die Verküpung erfolgt bei 55°C; der pH-Wert beträgt 12,9. Die Stammküpe wird nach ca. 20 Minuten Reaktionsdauer im Verhältnis 1: 5 mit Wasser verdünnt.

Die so erhaltene Färbeflotte wird in die Färbemaschine gepumpt und dort während 45 Minuten bei 55 bis 60°C zirkuliert. Anschliessend wird wie üblich oxidiert und fertiggestellt.

Unter Verwendung der in Tabelle 2 angegebenen Farbstoffe erhält man egale und echte Färbungen in den angegebenen Farbtönen.

Verwendet man eine Stammküpe mit 10 Teilen Monohydroxiaceton, so kann man die Verküpung (Reduktion) der Farbstoffe weiter beschleunigen.

Gegebenenfalls kann man die Verküpung auch noch durch eine Ultrabeschallung der Stammküpe (55°C, Frequenz: 20 kHz, 50 bis 100 Watt), z.B. bei den Farbstoffen C.I. Vat Red 10 oder C.I. Vat Green 3, beschleunigen.

## Patentansprüche

1. Verfahren zum Färben und Bedrucken von cellulosischen Fasermaterialien mit Küpenfarbstoffen in Gegenwart von Endiolen als Reduktionsmitteln und Alkali, dadurch gekennzeichnet, dass man zur Reduktion der Küpenfarbstoffe zusätzlich organische, mit Wasser mischbare Lösungsmittel aus der Gruppe der niedermolekularen Alkohole, Ketone, Ether, Acetale, Glykole, Glykolether, Thioglykole, Nitrile, Pyridine, Lactone, Lactame, Säureamide, Harnstoffe, Sulfone, Sulfoxide oder Alkanolamine einsetzt.

2. Verfahren nach Anspruch 1 zum Färben von cellulosischen Fasermaterialien mit Küpenfarbstoffen aus wässrig-alkalischen Färbeflotten und in Gegenwart von Endiolen als Reduktionsmitteln, dadurch gekennzeichnet, dass die Färbeflotten zusätzlich 0,1 bis 10 Gew.-% des mit Wasser mischbaren organischen Lösungsmittels enthalten.
3. Verfahren nach Anspruch 1, dadurch gekennzeichnet, dass das organische Lösungsmittel ein C₁-C₄-Alkohol, Aceton, Methylethylketon, Cyclohexanon, Diisopropylether, Dioxan, Tetrahydrofuran, Glycerinformal, Glykolformal, Ethylenglykol, Propylenglykol, Ethylenglykoldimethylether, Ethylenglykolmonomethyl-, -ethyl- oder -butylether, Diethylenglykolmonomethyl- oder -ethylether, Thiodiglykol, Acetonitril, Pyridin, γ-Butyrolacton, Pyrrolidon, N-Methylpyrrolidon, 1,5-DimethyIpyrrolidon, Formamid, N,N-Dimethylformamid, Acetamid, N,N-Dimethylacetamid, Tris(dimethylamido)phosphat, Bis-(dimethylamido)methanphosphat, N,N,N′,N′-Tetramethylharnstoff, Tetramethylensulfon, β-Methylsulfolan oder Dimethylsulfoxid ist.

4. Verfahren nach Anspruch 3, dadurch gekennzeichnet, dass die organischen Lösungsmittel Ethanol, n-Propanol, n-Butanol und insbesondere Methanol oder iso-Propanol sind.

5. Verfahren nach Anspruch 1, dadurch gekennzeichnet, dass das organische Lösungsmittel Ethanolamin, Diethanolamin, Triethanolamin, n-Propanolamin oder Isopropanolamin ist.

6. Verfahren nach Anspruch 2 zum Färben von cellulosischen Fasermaterialien mit Küpenfarbstoffen aus wässrig-alkalischen Färbeflotten mit einem pH-Wert von 11 bis 14, bei Temperaturen von 15 bis 120°C und in Gegenwart von Mono- oder Dihydroxiaceton als Reduktionsmittel, dadurch gekennzeichnet, dass die Färbeflotten zusätzlich 0,1 bis 10 Gew.-% Methanol, Ethanol oder Isopropanol enthalten.

7. Verfahren nach Anspruch 2 zum Färben von cellulosischen Fasermaterialien mit Indigo aus wässrig-alkalischen Färbeflotten und in Gegenwart von Monohydroxiaceton als Reduktionsmittel, dadurch gekennzeichnet, dass die Färbeflotten zusätzlich 0,1 bis 10 Gew-% Methanol, Ethanol oder Isopropanol enthalten.

8. Verfahren nach einem der Ansprüche 1 bis 7, dadurch gekennzeichnet, dass man die Reduktion der Küpenfarbstoffe gegebenenfalls getrennt vom eigentlichen Färbe/Druckverfahren durchführt.

9. Verfahren nach Anspruch 8, dadurch gekennzeichnet, dass man die getrennt durchgeführte Reduktion der Küpenfarbstoffe und das Färbe/ Druckverfahren in kontinuierlicher Weise durchführt.

10. Verfahren nach den Ansprüchen 8 oder 9, dadurch gekennzeichnet, dass man Ultraschall für die Reduktion der Küpenfarbstoffe, für das Färbe/Druckverfahren oder für beide Verfahrensschritte anwendet.

11. Wässrige Färbeflotten oder Druckpasten zur Durchführung des Verfahrens nach einem der Ansprüche 1 bis 10, dadurch gekennzeichnet, dass sie einen Küpenfarbstoff, ein Alkalimetallhydroxid, ein Endiol als Reduktionsmittel und zusätzlich 0,1 bis 10 Gew.-%, bezogen auf die Färbeflotte/Druckpaste, des mit Wasser mischbaren organischen Lösungsmittels sowie gegebenenfalls übliche Hilfsmittel enthalten.

12. Wässrige Färbeflotten oder Druckpasten nach Anspruch 11, dadurch gekennzeichnet, dass sie 0,1 bis 7 Gew.-%, bezogen auf das zu färbende Substrat, eines Küpenfarbstoffs, ein Alkalimetallhydroxid in einer Menge, um einen pH-Wert von 11 bis 14 einzustellen, 0,01 bis 10 Gew.-%, bezogen auf das Gewicht der Färbeflotte/Druckpaste eines Endiols, und 0,1 bis 10 Gew.-%, bezogen auf das Gewicht der Färbeflotte/Druckpaste, des mit Wasser mischbaren organischen Lösungsmittels enthalten.

13. Färbeflotten oder Druckpasten nach den Ansprüchen 11 oder 12, dadurch gekennzeichnet, dass sie als Endiol Mono- oder Dihydroxyaceton und als organische Lösungsmittel Methanol, Ethanol oder Isopropanol enthalten.

14. Stabile Küpenfarbstoffzubereitungen zur Herstellung der wässrigen Färbeflotten oder Druckpasten nach Anspruch 12, dadurch gekennzeichnet, dass diese Zubereitungen neben dem Küpenfarbstoff, ein Endiol als Reduktionsmittel in einer Menge von 1 bis 2 Verküpungsäquivalenten pro Aequivalent Farbstoff, das mit Wasser mischbare organische Lösungsmittel und gegebenenfalls übliche Hilfsmittel enthalten und durch Einstellung des pH-Wertes von 11 bis 14, gegebenenfalls nach Verdünnung mit Wasser, in die wässrigen Färbeflotten/Druckpasten überführbar sind.

## Claims

1. A process for dyeing and printing cellulosic fibre materials with vat dyes in the presence of enediols as reducing agents and alkali, which comprises using in addition organic water-miscible solvents, selected from lower molecular weight alcohols, ketones, ethers, acetals, glycols, glycol ethers, thioglycols, nitriles, pyridines, lactones, lactams, amides, ureas, sulfones, sulfoxides or alkanolamines, to reduce the vat dyes.

2. A process according to claim 1 for dyeing cellulosic fibre materials with vat dyes from aqueous alkaline dyeing liquors in the presence of enediols as reducing agents, wherein the dyeing liquors additionally contain 0.1 to 10% by weight of the water-miscible organic solvent.

3. A process according to claim 1, wherein the organic solvent is a C₁-C₄alcohol, acetone, methyl ethyl ketone, cyclohexanone, diisopropyl ether, dioxane, tetrahydrofuran, glycerol formal, glycol formal, ethylene glycol, propylene glycol, ethylene glycol dimethyl ether, ethylene glycol monomethyl, monoethyl or monobutyl ether, diethylene glycol monomethyl or monoethyl ether, thiodiglycol, acetonitrile, pyridine, γ-butyrolactone, pyrrolidone, N-methylpyrrolidone, 1,5-dimethylpyrrolidone, formamide, N,N-dimethylformamide, acetamide, N,N-dimethylacetamide, tris(dimethylamido) phosphate, bis(dimethylamido)methane phosphate, N,N,N′,N′-tetramethylurea, tetramethylene sulfone, β-methyl sulfolane or dimethyl sulfoxide.

4. A process according to claim 3, wherein the organic solvents are ethanol, n-propanol, n-butanol and in particular methanol or isopropanol.

5. A process according to claim 1, wherein the organic solvent is ethanolamine, diethanolamine, triethanolamine, n-propanolamine or, isopropanolamine.

6. A process according to claim 2 for dyeing cellulosic fibre materials with vat dyes from aqueous alkaline dyeing liquors at a pH of 11 to 14 and temperatures of 15 to 120°C and in the presence of mono- or dihydroxyacetone as reducing agent, wherein the dyeing liquors additionally contain 0.1 to 10% by weight of methanol, ethanol or isopropanol.

7. A process according to claim 2 for dyeing cellulosic fibre materials with indigo from aqueous alkaline dyeing liquors in the presence of monohydroxyacetone as reducing agent, wherein the dyeing liquors additionally contain 0.1 to 10% by weight of methanol, ethanol, or isopropanol.

8. A process according to any one of claims 1 to 7, wherein the reduction of the vat dyes is optionally carried out separately from the actual dyeing/printing process.

9. A process according to claim 8, wherein the separate reduction of the vat dyes and the dyeing/printing process are carried out in a continuous manner.

10. A process according to either of claims 8 and 9, wherein ultrasound is used for reducing the vat dyes, for the dyeing/printing process or for both steps.

11. An aqueous dyeing liquor or print paste for carrying out a process according to any one of claims 1 to 10, which contains a vat dye, an alkali metal hydroxide, an enediol as reducing agent and additionally 0.1 to 10% by weight, based on the dyeing liquor/print paste, of the water-miscible oragnic solvent, an optionally customaty assistants.

12. An aqueous dyeing liquor or print paste according to claim 11, which contains 0.1 to 7% by weight, based on the substrate to be dyed, of a vat dye, an alkali metal hydroxide in an amount to establish a pH of 11 to 14, 0.01 to 10% by weight, based on the weight of the dyeing liquor/print paste, of an enediol, and 0.1 to 10% by weight, based on the weight of the dyeing liquor/print paste, of the water-miscible organic solvent.

13. A dyeing liquor or print paste according to either of claims 11 and 12, which contains mono- or dihydroxyacetone as the enediol and methanol, ethanol or isopropanol as the organic solvent.

14. A stable vat dye preparation for preparing an aqueous dyeing liquor or print paste according to claim 12, which contains as well as the vat dye an enediol as reducing agent in an amount of 1 to 2 vatting equivalents per equivalent of dye and the water-miscible organic solvent, and optionally customary assistants, and is transformable by pH adjustment to 11-14, optionally after dilution with water, into the aqueous dyeing liquor/print paste.

## Revendications

1. Procédé pour la teinture et l'impression de matériaux fibreux cellulosiques avec des colorants de cuve, en présence d'endiols en tant que réducteurs et d'un alcali, caractérisé en ce que, pour la réduction des colorants de cuve, on utilise en outre des solvants organiques miscibles à l'eau, choisis parmi des alcools inférieurs, cétones, éthers, acétals, glycols, éthers de glycols, thioglycols, nitriles, pyridines, lactones, lactames, amides, urées, sulfones, sulfoxydes et alcanolamines.

2. Procédé selon la revendication 1 pour la teinture de matériaux fibreux cellulosiques avec des colorants de cuve, dans des bains de teinture aqueux-alcalins et en présence d'endiols en tant que réducteurs, caractérisé en ce que les bains de teinture contiennent en outre de 0,1 à 10% en poids du solvant organique miscible à l'eau.

3. Procédé selon la revendication 1, caractérisé en ce que le solvant organique est un alcool en C₁-C₄, l'acétone, la méthyléthylcétone, la cyclohexanone, l'éther diisopropylique, le dioxanne, le tétrahydrofuranne, le glycérine-formal, le glycol-formal, l'éthylèneglycol, le propylèneglycol, l'éther diméthylique d'éthylèneglycol, l'éther monométhylique, -éthylique ou -butylique d'éthylèneglycol, l'éther monométhylique ou -éthylique de diéthylèneglycol, le thiodiglycol, l'acétonitrile, la pyridine, la γ-butyrolactone, la pyrrolidone, la N-méthylpyrrolidone, la 1,5-diméthylpyrrolidone, le formamide, le N,N-diméthylformamide, l'acétamide, le N,N-diméthylacétamide, le tris(diméthylamido)phosphate, le bis(diméthylamido)méthanephosphate, la N,N,N′,N′-tétraméthylurée, la tétraméthylènesulfone, le β-méthylsulfolane ou le diméthylsulfoxyde.

4. Procédé selon la revendication 3, caractérisé en ce que les solvants organiques sont l'éthanol, le n-propanol, le n-butanol et en particulier le méthanol ou l'isopropanol.

5. Procédé selon la revendication 1, caractérisé en ce que le solvant organique est l'éthanolamine, la diéthanolamine, la triéthanolamine, la n-propanolamine ou l'isopropanolamine.

6. Procédé selon la revendication 2 pour la teinture de matériaux fibreux cellulosiques avec des colorants de cuve dans des bains de teinture aqueux-alcalins ayant un pH de 11 à 14, à des températures de 15 à 120°C en en présence de mono- ou dihydroxyacétone en tant que réducteur, caractérisé en ce que les bains de teinture contiennent en outre de 0,1 à 10% en poids de méthanol, éthanol ou isopropanol.

7. Procédé selon la revendication 2 pour la teinture de matériaux fibreux cellulosiques avec de l'indigo dans des bains de teinture aqueux-alcalins et en présence de monohydroxyacétone en tant que réducteur, caractérisé en ce que les bains de teinture contiennent en outre de 0,1 à 10% en poids de méthanol, éthanol ou isopropanol.

8. Procédé selon l'une des revendications 1 à 7, caractérisé en ce que la réduction des colorants de cuve est éventuellement effectuée séparément du processus de teinture/ impression proprement dit.

9. Procédé selon la revendication 8, caractérisé en ce que l'on effectue en continu la réduction des colorants de cuve, effectuée séparément, et le processus de teinture/impression.

10. Procédé selon la revendication 8 ou 9, caractérisé en ce que l'on utilise des ultrasons pour la réduction des colorants de cuve, pour le processus de teinture/impression ou pour les deux étapes du procédé.

11. Bains de teinture aqueux ou pâtes à imprimer aqueuses pour la mise en oeuvre du procédé selon l'une des revendications 1 à 10, caractérisés en ce qu'ils contiennent un colorant de cuve, un hydroxyde de métal alcalin, un endiol en tant que réducteur et en outre de 0,1 à 10% en poids, par rapport au bain de teinture ou à la pâte à imprimer, du solvant organique miscible à l'eau, ainsi qu'éventuellement des adjuvants usuels.

12. Bains de teinture aqueux ou pâtes à imprimer aqueuses selon la revendication 11, caractérisés en ce qu'ils contiennent de 0,1 à 7% en poids, par rapport au substrat à teindre, d'un colorant de cuve, un hydroxyde de métal alcalin en une quantité pour l'ajustement d'un pH de 11 à 14, et de 0,01 à 10% en poids, par rapport au poids du bain de teinture ou de la pâte à imprimer, du solvant organique miscible à l'eau.

13. Bains de teinture ou pâtes à imprimer selon la revendication 11 ou 12, caractérisés en ce qu'ils contiennent, en tant qu'endiol, de la mono- ou dihydroxyacétone, et, en tant que solvant organique, du méthanol, de l'éthanol ou de l'isopropanol.

14. Compositions stables de colorants de cuve pour la préparation des bains de teinture ou pâtes à imprimer selon la revendication 12, caractérisées en ce qu'en plus du colorant de cuve, ces compositions contiennent un endiol en tant que réducteur, en une quantité de 1 à 2 équivalents de cuvage par équivalent de colorant, le solvant organique miscible à l'eau et éventuellement des adjuvants usuels, et qu'elles peuvent être converties, par ajustement à un pH de 11 à 14, éventuellement après dilution avec de l'eau, en les bains aqueux de teinture ou pâtes à imprimer aqueuses.
